# EUROPÄISCHE PATENTANMELDUNG

(11) **EP 4 151 779 A1**
(43) Veröffentlichungstag der Anmeldung: **22.03.2023**
(21) Anmeldenummer: 21196900.1
(22) Anmeldetag: 15.09.2021
(51) Int. Cl.: C25D 3/56, C25D 5/12, C25D 5/14

(54) **CHROM-INDIUM-, CHROM-BISMUT- UND CHROM-ANTIMON-BESCHICHTUNG, VERFAHREN ZUR HERSTELLUNG UND VERWENDUNG**

(71) Anmelder: Trivalent Oberflächentechnik GmbH, 74363 Güglingen (DE)
(72) Erfinder: Bingel, Ulrich, 74545 Michelfeld (DE); Wein, Michael, 74363 Güglingen (DE)
(74) Vertreter: Grünecker Patent- und Rechtsanwälte PartG mbB

(57) **Zusammenfassung**

Die vorliegende Erfindung stellt eine Chrombeschichtung bereit, die weiterhin Indium, Bismut oder Antimon enthält.

## Beschreibung

Die vorliegende Erfindung betrifft eine Chrom-Indium-, Chrom-Bismut- und Chrom-Antimon-Beschichtung, ein Verfahren zur Herstellung einer Chrom-Indium-, Chrom-Bismut- und Chrom-Antimon-Beschichtung und die Verwendung einer Chrom-Indium-, Chrom-Bismut- und Chrom-Antimon-Beschichtung.

### Stand der Technik

Korrosionsschutzschichten auf Basis von Chrom sind seit langem bekannt. Die besten Schutzbeschichtungen (hohe Härte, guter Korrosionsschutz, lange Haltbarkeit, insbesondere aufgrund der Abwesenheit von Mikrorissen, die sich über die ganze Dicke einer abgeschiedenen Beschichtung erstrecken) werden dabei ausgehend von Chrom(VI)-Zusammensetzungen erhalten. Allerdings gibt es aufgrund der Toxizität von Chrom(VI)-Zusammensetzungen seit langem Bestrebungen, den Einsatz von Chrom(VI) durch den Einsatz von Chrom(III) zu ersetzen. Verfahren zur Herstellung von Schutzschichten ausgehend von Chrom(III)-Zusammensetzungen sind bekannt.

Die Anforderungen an derartige Chromschichten lassen sich wie folgt zusammenfassen:
1.) Hohe Verschleißbeständigkeit
2.) Härte von etwa 1000 HV
3.) Gute Haftung am beschichteten Substrat
4.) Korrosionsbeständigkeit
5.) Schichtdicken über einen weiten Bereich möglich (etwa 5 bis 1000 µm)
6.) Niedriger Reibungskoeffizient.

Diese Anforderungen lassen sich mit Beschichtungen, ausgehend von sechswertigem Chrom erfüllen. Allerdings erfüllen derartige Beschichtungen nicht die steigenden Anforderungen im Hinblick auf Umweltanforderungen (REACH). Daher rücken Beschichtungen, ausgehend von dreiwertigem Chrom, in den Fokus, da damit Umweltschutzanforderungen erfüllt werden können.

Patentdokument 1 beschreibt die Verwendung eines Elektrolyten zur elektrolytischen Abscheidung von Chrom als Metall auf einem Tiefdruckzylinder, umfassend (a) ein Chrom(III)-Salz, (b) eine organische Carbonsäure Verbindung mit Rest R, wobei R für NH₂, OH oder SO H steht (c) Ameisensäure, und (d) mindestens ein Additiv. Ferner wird beschrieben ein Verfahren zur Abscheidung einer Chromschicht, ein nach diesem Verfahren erhältlicher mit Chrom beschichteter Tiefdruckzylinder sowie eine Elektrolysezelle zur Beschichtung von Tiefdruckzylindern mit Chrom.

Patentdokument 2 offenbart ein Beschichtungsverfahren zum Aufbringen von Chrommetall auf Substrate. Das Verfahren verwendet ein dreiwertiges Chrom Beschichtungselektrolyt mit einer Sulfat- und/oder Sulfonatmatrix. Das Verfahren verwendet auch unlösliche Anoden. Die Zugabe von Manganionen zum Beschichtungsbad hemmt die Bildung von schädlichen sechswertigen Chromionen bei der Verwendung des Beschichtungsbades.

Patentdokument 3 bezieht sich auf ein elektrolytisches Bad zur Abscheidung von Chrom, das mindestens ein dreiwertiges Chromsalz, mindestens einen Komplexbildner, mindestens ein Halogensalz und gegebenenfalls weitere Zusatzstoffe enthält. Ferner bezieht sich die Erfindung auf ein Verfahren zur Abscheidung von Chrom auf einem Substrat unter Verwendung des genannten Galvanikbades.

Patentdokument 4 offenbart ein Verfahren zur Behandlung eines Substrats, wobei das Substrat eine aus einem dreiwertigen Chrom-Elektrolyten abgeschiedene Schicht umfasst. Das Verfahren umfasst die Schritte des Bereitstellens einer Anode und des mit Chrom (III) plattierten Substrats als Kathode in einem Elektrolyten, der (i) ein dreiwertiges Chromsalz und (ii) ein Komplexierungsmittel umfasst, und des Durchleitens eines elektrischen Stroms zwischen der Anode und der Kathode, um das mit Chrom (III) plattierte Substrat zu passivieren. Das Substrat kann zunächst mit einer Nickelschicht beschichtet werden, so dass die Chrom(III)- Schicht über der Nickel-Schicht abgeschieden wird.

Patentdokument 5 offenbart ein Verfahren zur Abscheidung einer Schicht ausgehend von dreiwertigem Chrom, wobei die abgeschiedenen Schichten anschließend einer Wärmebehandlung unterzogen werden.

Zwar lassen sich mit den Verfahren aus dem Stand der Technik auch ausgehend von dreiwertigen Chrom Schutzschichten abscheiden, allerdings zeigen diese nicht die Qualitäten von Schichten, die ausgehend von sechswertigem Chrom erhalten werden können. Insbesondere ist die Homogenität der Schichten, die ausgehend von dreiwertigem Chrom erhalten werden im Vergleich mit Schichten, erhalten durch den Einsatz von sechswertigem Chrom, verschlechtert. Insbesondere zeigen die mit dreiwertigen Chrom erhaltenen Schichten einen hohen Anteil an Mikrorissen, die sich über die gesamte Dicke der Schicht erstrecken. Dies verringert deutlich die Korrosionsbeständigkeit der Beschichtung. Der Stand der Technik ist also nicht in der Lage eine einfache Herstellung einer homogenen und haltbaren ChromBeschichtung, ausgehend von dreiwertigem Chrom, ohne unerwünschte Risse, die hervorragende Eigenschaften für den Korrosionsschutz von Werkstückoberflächen aufweist bereitzustellen.

Die mit Chomschichten, ausgehend von dreiwertigem Chrom, auftretenden Probleme lassen sich also wie folgt zusammenfassen:
1.) Risse in den Schichten, die bis auf das beschichtete Substrat durchgehen
2.) Geringere Härten
3.) Durch die Risse bedingte schlechtere Verschleißeigenschaften
4.) Schwierige Elektrolytführung, da eine große Empfindlichkeit gegenüber Fremdmetallen besteht, wie Fe, Cu, Ni und Zn, die nach herrschender Meinung lediglich in niedrigen ppm Anteilen vorliegen dürfen. Daher werden hier häufig aufwändige Reinigungsschritte eingesetzt.

Insbesondere die Rissbildung und die damit verringerte Schutzwirkung und Schutzdauer ist ein Problem der Chrombeschichtungen ausgehend von dreiwertigem Chrom.

### Dokumente des Standes der Technik

Patentdokument 1: WO 2016/075287 A1
Patentdokument 2: WO 2010/051118 A1
Patentdokument 3: US 2020/0308723 A1
Patentdokument 4: CN 106103809 A
Patentdokument 5: WO2015/107255

### Aufgabe der vorliegenden Erfindung

Es ist daher die Aufgabe der vorliegenden Erfindung eine Chrombeschichtung anzugeben, die die Nachteile des Standes der Technik nicht aufweist und ausgehend von dreiwertigem Chrom erhalten werden kann. Gleichzeitig sollte eine derartige Chrombeschichtung einfach herstellbar sein, beispielsweise ohne aufwändige Adaption von konventionellen Chromabscheidevorrichtungen.

### Kurze Zusammenfassung der Erfindung

Die vorliegende Erfindung löst das vorstehende beschriebene Problem durch die Bereitstellung einer Chrombeschichtung, ausgehend von dreiwertigem Chrom, dadurch gekennzeichnet, dass die Chrombeschichtung einen Anteil an Indium, Bismut oder Antimon enthält. Es wurde überraschend gefunden, dass die Einbringung eines Anteils an Indium, Bismut oder Antimon geeignet ist die Probleme aus dem Stand der Technik zu überwinden, obwohl die Chrombeschichtung ausgehend von Chrom(III)-Elektrolyten erfolgt.

Ein Aspekt der Erfindung ist daher die Herstellung einer Chrombeschichtung aus Abscheidung aus einem Chrom(III)-Elektrolyten unter Zugabe einer Indium-, Bismut- oder Antimon-Salzlösung. Diese und weitere Ausgestaltungen der vorliegenden Erfindung sind in den Ansprüchen und der nachfolgenden Beschreibung offenbart.

### Beschreibung der Figuren

Figur 1 zeigt ein Schliffbild einer Standard-Chrombeschichtung aus einem dreiwertigen Chrom-Elektrolyten mit den typischen durchgehenden Rissen.
Figur 2 zeigt ein Schliffbild einer erfindungsgemäßen Chrombeschichtung mit einer Zinn-Nickel-Startschicht, gefolgt von einer Chrom-Schicht mit niedrigem Indiumanteil (0,5 Gew.-%) und darüber einer Chromschicht mit Rissen. Die duktile Cr-In- Schicht verhindert Risse bis zum Grund.
Figur 3 zeigt ein Schliffbild einer erfindungsgemäßen Chrombeschichtung, die Indium enthält und als Additiv SiC enthält.

### Detaillierte Beschreibung der Erfindung

Der zur Herstellung der erfindungsgemäßen Chrom-Beschichtung eingesetzte Chrom(III)-Elektrolyt enthält vorzugsweise als Chrom(III)-Salz Chromsulfat oder Chrom(III)-Chlorid. Geeignet sind insbesondere auch alle gängigen, kommerziell erhältlichen Chrom(III)-Elektrolyte, beispielsweise von den Firmen Atotech, Coventya oder Schlötter. Bei der Abscheidung beträgt die Konzentration des Chrom(III)-Elektrolyten vorzugsweise 5-30 g/L.

Wird die erfindungsgemäße Beschichtung durch gemeinsame Abscheidung von Chrom und Indium, Bismut oder Antimon erhalten, so beträgt die Konzentration der Indium-, Bismut- oder Antimon- Salzlösung vorzugsweise 1-1000 mg/L. Geeignete Indium-, Bismut- oder Antimon-Salze sind allgemein alle wasserlöslichen Salze, insbesondere Sulfate, Chloride, Acetate, Formiate. Derartige Salzlösungen können auch weitere Bestandteile, wie Sulfate, Chloride oder Hydroxide von Alkali- Metallen enthalten.

Durch die Zugabe von Bismut oder Antimon können schwarze Chromschichten erzeugt werden.

Vorzugsweise enthält der Chrom(III)-Elektrolyt zusätzlich mindestens ein Ammoniumsalz. Vorzugsweise enthält der Chrom(III)-Elektrolyt zusätzlich mindestens ein Alkalimetallsalz. Vorzugsweise beträgt die Konzentration des mindestens einen Ammoniumsalzes 5-300 g/L Vorzugsweise wird das mindestens eine Ammoniumsalz aus Ammoniumchlorid, Ammoniumacetat, Ammoniumbromid oder Ammoniumformiat ausgewählt. Vorzugsweise beträgt die Konzentration des mindestens einen Alkalimetallsalzes 1-100 g/L. Vorzugsweise wird das mindestens eine Alkalimetallsalz aus Kaliumbromid oder Natriumbromid ausgewählt.

Weiterhin enthält der Elektrolyt vorzugsweise ein Tensid, wie z.B. anionische Tenside wie Natriumlaurylsulfat (Natriumdodecylsulfat), Natruimlaurylethersulfat, Natriumoctytsulfosuccinat, Natriumdioctylsulfocuccinat und Natriumdodecylbenzolsulfonat, kationische Tenside wie Cetyltrimethylammoniumbromid und Benzalkoniumchlorid und nichtionische Tenside wie Polyethylenglykol (z.B. PEG 400), Fettalkoholpropoxylate, Octylphenolethoxylate (z.B. Triton X100) und Fettalkoholethoxylate oder andere geeignete, dem Fachmann bekannte Tenside.

In den zur Abscheidung eingesetzten Elektrolyten können weitere Additive (Feststoffe) enthalten sein, die bei der Abscheidung dann ebenfalls in die abgeschiedenen Schichten eingebaut werden. Geeignet sind insbesondere Hartstoffe, Schmierstoffe oder Mischungen aus beiden. Übliche Hartstoffe und Schmierstoffe sind dem Fachmann bekannt.

Vorzugsweise werden die Hartstoffe aus Diamant, Carbiden, wie Borcarbid, Siliziumcarbid, Titancarbid und Chromcarbid, Oxiden wie Aluminiumoxid (Al₂O₃), Chromoxid (Cr₂O₃), Titandioxid (TiO₂) und Siliciumdioxid (SiO₂), Sulfiden wie Molybdänsulfid, Boriden wie Tantalborid, Nitriden wie hexagonalem Bornitrid und kubischem Bornitrid, Graphit oder PTFE gewählt. Vorzugsweise werden die Schmierstoffe aus hexagonalem Bornitrid, Graphit oder Molybdänsulfid gewählt. Vorzugsweise beträgt die Konzentration des Additivs 1-50 g/L.

Diese lassen sich mit dem hier beschriebenen Beschichtungsverfahren einfach in die Beschichtung einbringen, so dass eine gezielte Einstellung spezifischer Schichteigenschaften möglich wird, insbesondere die Verschleißbeständigkeit.

In den Elektrolyten, die im Rahmen der vorliegenden Erfindung zum Einsatz kommen übersteigt die Konzentration von Fremdelementen wie Kupfer, Eisen, Nickel oder Zink vorzugsweise 10 mg/L nicht. Allerdings ist durch den Einsatz der Indium-, Bismut- oder Antimon- Beschichtungskomponente die Empfindlichkeit des Verfahrens gegenüber Fremdmetallen deutlich verringert.

Wird die erfindungsgemäße Chrombeschichtung ausgehend von einem Elektrolyten, der sowohl ein Chrom(III)-Salz als auch ein Indium-, Bismut- oder Antimon- Salz umfasst, erhalten, lassen sich durch die Steuerung des Indium-, Bismut- und Antimon- Gehalts im Elektrolyten Chromschichten mit wechselnden Indium-, Bismut- und Antimon- Gehalten herstellen. So können insbesondere Beschichtungen mit einem Gradienten im Hinblick auf die Indium-, Bismut- oder Antimon- Konzentration erhalten werden. Damit lassen sich die Schichteigenschaften gezielt variieren. Durch den Einsatz von Indium, Bismut oder Antimon als Co-Bestandteil der Beschichtung können insbesondere die Korrosionsschutzeigenschaften und tribologischen Eigenschaften verbessert werden. Der Einsatz von Indium, Bismut oder Antimon verhindert die Entstehung von langen Rissen, die sich durch die gesamte Beschichtung bis auf das beschichtete Substrat erstrecken.

Die erfindungsgemäße Chrombeschichtung, mit einem Anteil an Indium-, Bismut- oder Antimon, kann auch durch ein alternatives Verfahren erhalten werden. Dabei erfolgt zunächst eine Abscheidung einer Indium-, Bismut- oder Antimon- Schicht aus einem Indium-, Bismutoder Antimon- Elektrolyten auf dem zu beschichtenden Substrat. Diese Indium-, Bismut- oder Antimon- Schicht kann mit einem Chrom(III)-Elektrolyten beschichtet werden. Aufgrund der Bedingungen bei der Chromabscheidung löst sich ein gewisser Anteil an Indium, Bismut oder Antimon aus der bereits abgeschiedenen Indium-, Bismut- oder Antimon -Schicht wieder auf und wird so zusammen mit dem Chrom aus dem Chrom(III)-Elektrolyten in der Form einer Chrombeschichtung mit Indium-, Bismut- oder Antimon -Anteil erneut abgeschieden. Auch in dieser Art und Weise lässt sich also eine Chrom-Indium-, Chrom-Bismut- und Chrom-Antimon-Beschichtung auf einem Substrat abscheiden.

Eine abgeschiedene Chrombeschichtung kann nach der Abscheidung einer Wärmebehandlung unterzogen werden. Vorzugsweise erfolgt die Wärmebehandlung bei Temperaturen von 100 bis 1000°C, geeignete Temperaturbereiche sind insbesondere 100 bis 500°C, wie etwa bei 200 °C oder 400°C. Die Wärmebehandlung kann für 0,5 bis 20 h erfolgen, vorzugsweise über einen Zeitraum von 2-6 Stunden.

Die erfindungsgemäßen Chrombeschichtungen weisen auch eine ausreichende Härte auf. Durch die vorstehend beschriebenen Wärmebehandlungen kann diese Härte deutlich gesteigert werden, ohne dass damit die erfindungsgemäße Chrombeschichtung im Hinblick auf die hier beschriebenen Vorteile (keine durchgehende Rissbildung) beeinträchtigt wird. Bereits durch relativ kurze Wärmebehandlungen bei 200°C lassen sich Härtegrade von oberhalb 1000 HV erhalten, Wärmebehandlungen bei 400°C steigern diese Härten nochmals auf Werte von deutlich oberhalb 1000 HV. Vorteilhaft ist dabei, dass mit den erfindungsgemäßen Chrombeschichtungen diese Härtesteigerungen bei bereits relativ moderaten Temperaturen von unterhalb 500°C möglich sind.

Vorzugsweise erfolgt die Abscheidung von Chrom, wie vorstehend beschrieben bei einer Temperatur von 20-70 °C und einem pH-Wert von 1 bis 7 unter Verwendung einer Graphit oder Titan-Mischoxid-Elektrode bei einer Stromdichte von 5-50 A/dm². Dem Fachmann sind die Verfahrensbedingungen aber grundsätzlich bekannt. Durch Einstellung insbesondere der Stromregelung kann der Gehalt an Indium, Bismut oder Antimon in der abgeschiedenen Beschichtung einfach gesteuert werden.

Die vorliegende Erfindung ermöglicht die einfache Herstellung einer homogenen und haltbaren Chrombeschichtungen, durch den Einsatz von Indium, Bismut oder Antimon, so dass Beschichtungen erhalten werden, die keine unerwünschte Risse aufweisen und die hervorragende Eigenschaften für den Korrosionsschutz von Werkstückoberflächen aufweisen. Es hat sich überraschend gezeigt, dass durch die Einbringung von Indium in die Chrombeschichtung, ausgehend von Chrom(III)-Elektrolyten, die Nachteile aus dem Stand der Technik überwunden werden konnten. Die erhaltenen Beschichtungen ähneln in ihrem lamellaren Aufbau den Chrombeschichtungen, die ausgehend von Chrom(IV)-Elektrolyten erhalten werden und zeigen vergleichbare Härten und gute Korrosionsbeständigkeit. Somit eignet sich die erfindungsgemäße Beschichtung bzw. Chrom- Indium-, Bismut- oder Antimon-Legierung als Schutzbeschichtung auf Substraten, die üblicherweise mit Chombeschichtungen versehen werden. Wie nachfolgend beschrieben, kann die erfindungsgemäße Beschichtung in verschiedenen Varianten, als einschichtige und einheitliche Struktur, als Schicht mit einem Gradienten beispielsweise des Indium-, Bismutoder Antimon- Anteils, als Schicht mit eingebetteten Additiven, als Mehrschichtstruktur etc. ausgestaltet werden. So kann die erfindungsgemäße Beschichtung individuell auf die jeweilige Anforderung der Beschichtung, beispielsweise in Abhängigkeit vom Substrat oder dem Einsatzzweck des beschichteten Substrats eingestellt werden.

Das zu beschichtende Substrat ist dabei nicht kritisch, erfindungsgemäß können alle Substrate beschichtet werden, die üblicherweise mit Chrombeschichtungen versehen werden.

Die erfindungsgemäßen Beschichtungen können einfach und reproduzierbar in unterschiedlichen Dicken hergestellt werden, wobei übliche Dicken von etwa 5 bis 500 µm ohne Probleme erhalten werden können.

Es hat sich weiterhin gezeigt, dass durch den Einsatz einer Indium-, Bismut- oder Antimon-Komponente im Elektrolyten die Abscheidung der Chrombeschichtung die Empfindlichkeit gegenüber Fremdmetallen (ein Problem im Stand der Technik, wo beim Einsatz eines Chrom(III)-Elektrolyten große Anstrengungen nötig sind, um den Gehalt an Fremdmetallen sehr niedrig zu halten) stark abnimmt, so dass erfindungsgemäß weniger Aufreinigungschritte notwendig sind. Dies erlaubt darüber hinaus auch sogar den gezielten Einsatz von (Metall)-Komponenten in den Elektrolyten, die eine Abscheidung auch derartiger Metalle während der Beschichtungsherstellung erlauben. Somit können in die erfindungsgemäße Beschichtung auch weitere Metallkomponenten eingebracht werden, was die Variabilität des Verfahrens erhöht und den gezielten Einbau abscheidbarer Metallanteile in die erfindungsgemäße Beschichtung erlaubt.

Zwischen dem zu beschichtenden Substrat und der erfindungsgemäßen Beschichtung können weitere Schichten aufgebracht werden, wie galvanische Grundschichten, die dem Fachmann bekannt sind. Beispiele sind NiP, NiW oder SnNi-Schichten, Diese stören eine nachfolgende Abscheidung einer erfindungsgemäßen Chrombeschichtung nicht.

Wie bereits vorstehend beschrieben, kann der Indium-, Bismut- oder Antimon- Gehalt einer Beschichtung durch Steuerung des Verfahrens (Strom) als auch durch Kontrolle des Indium-, Bismut- oder Antimon- Gehalts im Elektrolyten eingestellt werden. Somit können Schichten mit einem Gradienten des Indium-, Bismut- oder Antimon-Gehalts erhalten werden, ebenso wie quasi mehrschichtige Strukturen, bei denen sich die Indium-, Bismut- oder Antimon-Konzentration sprunghaft ändert. So lassen sich einfach die Eigenschaften der Beschichtung einstellen. Möglich ist beispielsweise insbesondere die Abscheidung einer Indium-, Bismutoder Antimon- haltigen Schicht (um Rissbildung bis auf das Substrat zu verhindern), gefolgt von der Abscheidung einer Chromschicht mit nur geringem oder keinem Indium-, Bismut- oder Antimon-Anteil, so dass eine reine Chrom-Oberfläche erhalten wird. Bei dieser Ausgestaltung einer Chrombeschichtung ist es vorteilhaft, dass die Indium-, Bismut- oder Antimon enthaltende Chromschicht relativ dünn sein kann (da auch bei dünnen Schichten die Rissbildung bis auf das Substrat sicher verhindert wird), so dass für die wesentliche Dicke der Chrombeschichtung auf eine konventionelle Chrom(III)-Beschichtung ohne Indium zum Einsatz kommen kann. Auch mit einer dünnen Indium-, Bismut- oder Antimon- enthaltenden Chrombeschichtung (1 bis 20 µm beispielsweise), können die erfindungsgemäßen Vorteile realisiert werden, selbst wenn insgesamt eine Schichtdicke von mehreren hundert µm erhalten wird. Selbst dünne Indium-, Bismut- oder Antimon- enthaltende Schichten tragen also wesentlich zur Verbesserung der Korrosionsschutzwirkung und der Haltbarkeit einer Chrombeschichtung bei.

Die vorliegende Erfindung stellt also auch ein beschichtetes Substrat zur Verfügung, wobei die Beschichtung mindestens eine erfindungsgemäße Beschichtung mit einer Chrom-Indium-, Chrom-Bismut- oder Chrom-Antimon- Legierung umfasst.

### Ausführungsformen der Erfindung

Im Folgenden werden konkrete und illustrierende Ausführungsformen der vorliegenden Erfindung beschrieben. Die vorliegende Erfindung ist nicht auf die nachfolgenden Ausführungsformen beschränkt.

### <Herstellung einer Chrom-Indium-, Chrom-Bismut- oder Chrom-Antimon- Legierung / Beschichtung>

Ein Aspekt der Erfindung umfasst die Herstellung einer Chrom-Indium-Legierung aus Abscheidung aus einem Chrom(III)-Elektrolyten unter Zugabe einer Indium-, Bismut- oder Antimon-Salz-Lösung.

In einer Ausführungsform beträgt die Konzentration des reinen Chroms (Cr³⁺) im Chrom(III)-Elektrolyten 5-30 g/L, in einer bevorzugten Ausführungsform 10-25 g/L und in einer besonders bevorzugten Ausführungsform 15-20 g/L.

Die Konzentration der Indium-, Bismut- oder Antimon- Lösung beträgt üblicherweise 1 mg/L bis 10 g/L, in einer bevorzugten Ausführungsform 1-1000 mg/L, in einer besonders bevorzugten Ausführungsform 70-400 mg/L und insbesondere 90-300 mg/L.

Der Chrom(III)-Elektrolyt kann zusätzlich mindestens ein Ammoniumsalz und/oder ein Alkalimetallsalz enthalten.

Die Konzentration des mindestens einen Ammoniumsalzes kann in einer Ausführungsform 5-500 g/L, in einer bevorzugten Ausführungsform 20-300 g/L und in einer besonders bevorzugten Ausführungsform 30-200 g/L betragen.
In einer Ausführungsform wird das mindestens eine Ammoniumsalz aus Ammoniumchlorid, Ammoniumacetat, Ammoniumbromid oder Ammoniumformiat ausgewählt und die Konzentration des mindestens einen Alkalimetallsalzes kann 1-10 g/L, in einer bevorzugten Ausführungsform 2-8 g/L und in einer besonders bevorzugten Ausführungsform 3-7 g/L betragen. Das mindestens eine Alkalimetallsalz kann aus Kaliumbromid oder Natriumbromid bestehen.
Weiterhin kann in einer bevorzugten Ausführungsform der Elektrolyt 0,5-3g/L Tenside wie z.B. Natriumlaurylsulfat, Natriumdioctylsulfosuccinat, oder andere geeignete Tenside enthalten.

Die Indium-, Bismut- oder Antimon-Salzlösung ist üblicherweise eine wässrige Lösung mindestens eines Indium-, Bismut- oder Antimon- Salzes, wie Indium-, Bismut- oder AntimonSulfat oder -Chlorid

Der eingesetzte Elektrolyt kann weitere Additive enthalten, ausgewählt aus Hartstoffen, Schmierstoffen oder einer Mischung aus beiden. Beispiele an Hartstoffen sind Diamant, Borcarbid, Siliziumcarbid oder Aluminiumoxid. Beispiele an Schmierstoffen sind hexagonales Bornitrid, Graphit oder Molybdänsulfid.

Die Konzentration des Additivs kann 1-50 g/L, in einer bevorzugten Ausführungsform 2-13 g/L und in einer besonders bevorzugten Ausführungsform 4-10 g/L betragen.

Ein weiterer Aspekt der Erfindung umfasst die Herstellung einer Chrom-Indium-, Chrom-Bismut- und Chrom-Antimon- Legierung bzw. Beschichtung, zunächst durch die Abscheidung reines Indiums, Bismuts oder Antimons aus einem Indium-, Bismut- oder Antimon- Elektrolyten (z.B. saure-, cyanidische- oder cyanidfrei alkalische- Elektrolyte), gefolgt von einer Abscheidung einer Chrombeschichtung aus einem Chrom(III)-Elektrolyten.

In einer Ausführungsform kann der Indium-, Bismut- oder Antimon- Elektrolyt aus einem Indium-, Bismut- oder Antimon- Sulfatelektrolyten oder einem Indium-, Bismut- oder Antimon-Chloridelektrolyten gewählt werden.

Geeignete Indium-, Bismut- oder Antimon- Elektrolyten sind kommerziell erhältlich, z.B. Elektrolyten der Firma Schlötter (Geislingen a. d. Steige). Übliche Elektrolyten sind dem Fachmann bekannt, wie z.B. saure Elektrolyte, cyanidische Elektrolyte, cyanidfrei-alkalische Elektrolyte und sulfamathaltige Elektrolyte. Diese Elektrolyten enthalten üblicherweise 25-50 g/L Indium, Bismut oder Antimon.

Anstelle eines kommerziell erhältlichen Elektrolyten können auch Indium-, Bismut- oder Antimon-Salzlösungen eingesetzt werden.

Beispiele eines geeigneten Indiumsulfatelektrolyten umfassen Indiumsulfat und Natriumsulfat, wobei in einer Ausführungsform die Konzentration des Indiumsulfats 10-200 g/L betragen kann, in einer bevorzugten Ausführungsform 20-150 g/L und in einer besonders bevorzugten Ausführungsform 25-100 g/L, während die Konzentration des Natriumsulfats 5-20 g/L betragen kann, in einer bevorzugten Ausführungsform 7-18 g/L und in einer besonders bevorzugten Ausführungsform 10-15 g/L.

Beispiele eines geeigneten Bismutsulfatelektrolyten umfassen Bismutsulfat und Natriumsulfat, wobei in einer Ausführungsform die Konzentration des Bismutsulfats 10-200 g/L betragen kann, in einer bevorzugten Ausführungsform 20-150 g/L und in einer besonders bevorzugten Ausführungsform 25-100 g/L, während die Konzentration des Natriumsulfats 5-20 g/L betragen kann, in einer bevorzugten Ausührungsform 7-18 g/L und in einer besonders bevorzugten Ausführungsform 10-15 g/L.

Beispiele eines geeigneten Antimonsulfatelektrolyten umfassen Antimonsulfat und Natriumsulfat, wobei in einer Ausführungsform die Konzentration des Antimonsulfats 10-200 g/L betragen kann, in einer bevorzugten Ausführungsform 20-150 g/L und in einer besonders bevorzugten Ausführungsform 25-100 g/L, während die Konzentration des Natriumsulfats 5-20 g/L betragen kann, in einer bevorzugten Ausührungsform 7-18 g/L und in einer besonders bevorzugten Ausführungsform 10-15 g/L.

Der pH-Wert des Indium-, Bismut- oder Antimon- Sulfat-Elektrolyten kann 1,5 bis 3,5 betragen, in einer bevorzugten Ausführungsform 1,7 bis 3,0 und in einer besonders bevorzugten Ausführungsform 2,0 bis 2,8.
In einer Ausführungsform wird der pH-Wert des Indium-, Bismut- oder Antimon- SulfatElektrolyten durch Schwefelsäure eingestellt.

Der Indiumchlorid-Elektrolyt kann auch Indiumchlorid, Kaliumcyanid und Kaliumhydroxid. umfassen, mit einer Konzentration des Indiumchlorids von 10-200 g/L, bevorzugt 20-1508 g/L und insbesondere 25-100 g/L. Die Konzentration des Kaliumcyanids kann 100-200 g/L, bevorzugt 110-190 g/L und insbesondere 130-170 g/L betragen. Die Konzentration des Kaliumhydroxids kann 20-50 g/L. bevorzugt 25-45 g/L und insbesondere 30-40 g/L betragen.

Der Bismutchlorid-Elektrolyt kann auch Bismutchlorid, Kaliumcyanid und Kaliumhydroxid. umfassen, mit einer Konzentration des Bismutchlorids von 10-200 g/L, bevorzugt 20-150 g/L und insbesondere 25-100 g/L. Die Konzentration des Kaliumcyanids kann 100-200 g/L, bevorzugt 110-190 g/L und insbesondere 130-170 g/L betragen. Die Konzentration des Kaliumhydroxids kann 20-50 g/L. bevorzugt 25-45 g/L und insbesondere 30-40 g/L betragen.

Der Antimonchlorid-Elektrolyt kann auch Antimonchlorid, Kaliumcyanid und Kaliumhydroxid. umfassen, mit einer Konzentration des Antimonchlorids von 10-200 g/L, bevorzugt 20-150 g/L und insbesondere 25-100 g/L. Die Konzentration des Kaliumcyanids kann 100-200 g/L, bevorzugt 110-190 g/L und insbesondere 130-170 g/L betragen. Die Konzentration des Kaliumhydroxids kann 20-50 g/L. bevorzugt 25-45 g/L und insbesondere 30-40 g/L betragen.

Bei den cyanidhaltigen, alkalischen Elektrolyten wird der pH-Wert vorzugsweise durch Zugabe von KOH und/oder NaOH auf 10-11 eingestellt.

Auch hier kann die Herstellung einer Chrom-Indium-, Chrom-Bismut- und Chrom-Antimon-Legierung bei einer Temperatur von 20-70 °C, besonders bevorzugt bei einer Temperatur von 40-70°C und einem pH-Wert von 10-11erfolgen.
Geeignete Elektroden sind Graphit-Elektroden oder Titan-Mischoxid-Elekroden bei einer Stromdichte von 5-50 A/dm², bevorzugt bei einer Stromdichte von 8-45 A/dm²m, besonders bevorzugt bei einer Stromdichte von 10-40 A/dm².

In einer bevorzugten Ausführungsform wird eine 10 Gew.-%ige Lösung eines Indium-, Bismutoder Antimon- Salzes in Wasser in Portionen von 1 mL/L Gesamtlösung zugegeben und abgeschieden. Nach Abscheidung kann eine weitere Portion des Elektrolyten zugegeben und erneut abgeschieden werden. Dies kann wiederholt werden, bis die gewünschte Konzentration in der Beschichtung erreicht ist. Auf diese Weise können Gradientenschichten hergestellt werden.

Es können auch Gradientenschichten mit abnehmenden Gradienten erzeugt werden. Dabei wird zunächst eine Lösung des Indium-, Bismut- oder Antimon- Salzes zugegeben und abgeschieden. Anschließend wird die Zugabe des Indium-, Bismut- oder Antimon- Salzes gestoppt und nur noch reines Chrom wird abgeschieden.

Herstellung einer dünnen Indium Legierung (Indium-Strike Vorbehandlung).
Unter Indium-Strike Vorbehandlung wird erfindungsgemäß das Abscheiden einer dünnen Indium-Schicht verstanden. Diese reine Indium-Schicht kann in einem nachfolgenden Schritt mit einem Chrom(III)-Elektrolyt weiter beschichtet werden. Die Indium-Schicht kann im nachfolgenden Beschichtungsschritt mit einem Chrom(III)-Elektrolyt wieder an- oder abgelöst werden (mittels umgekehrter Polung), um einerseits die Haftfestigkeit der Chromschicht zu erhöhen sowie den Indium Gehalt im nachfolgenden Prozess konstanter zu halten. Anschließend können ggf. weitere der hier genannten Verfahrensschritte durchgeführt werden. Eine Wärmebehandlung nach der Beschichtung erhöht zusätzlich die Haftung durch eine Diffusion des Indiums. Vorzugsweise findet die Wärmebehandlung bei einer Temperatur von 100°C bis 500°C statt, besonders bevorzugt bei einer Temperatur von 200°C bis 400°C für 2 bis 6 Stunden.

Die erfindungsgemäßen Beschichtungen können als Katalysatoren verwendet werden. Indiumhaltige Chrombeschichtungen können als Katalysatoren für die Synthese von Methanol aus CO₂ und Wasserstoff verwendet werden. Antimonhaltige Chrombeschichtungen können als Katalysatoren für katalytische Gasphasenoxidation von aromatischen Kohlenwasserstoffen. Bismuthaltige Chrombeschichtungen können als Katalysatoren für Oxidations- und Dehydrierreaktionen verwendet werden. Ferner können Antimon- und Bismuthaltige Chrombeschichtungen für dekorative Zwecke eingesetzt werden, da durch den Zusatz von Sb und Bi eine dunkle Oberfläche erzeugt wird.

### Beispiele

### Beispiel 1:

**Versuchsbedingungen:**

| | |
|---|---|
| Chromsulfat: | 75 g/L |
| Ammoniumchlorid: | 100 g/L |
| Ammoniumformiat | 200 g/L |
| Kaliumbromid | 5 g/L |
| SDS (Na-Lauryl-Sulfat) | 3 g/L |
| T: | 50°C |
| pH: | 5,6 |
| Cr: | 20g/L |
| Anode: | Graphit |
| Stromdichte: | 30 A/dm² |
| Zugabe: 1: | 100mg/L einer 10 Gew.-% igen Indium-, Bismut- oder Antimon- Sulfat |
| Zugabe: 2: | 200mg/L einer 10 Gew.-% igen Indium-, Bismut- oder Antimon- Sulfat |
| Zugabe: 3: | 100mg/L einer 10 Gew.-% igen Indium-, Bismut- oder Antimon- Sulfat |

### Beispiel 2:

**Versuchsbedingungen:**

| | |
|---|---|
| Chromsulfat: | 75 g/L |
| Ammoniumchlorid: | 100 g/L |
| Ammoniumformiat | 200 g/L |
| Kaliumbromid | 5 g/L |
| SDS | 3 g/L |
| T: | 50°C |
| pH: | 5,6 |
| Cr: | 20g/L |
| Anode: | Graphit |
| Stromdichte: | 30 A/dm² |
| Zugabe: | Keine Zugabe von Indium Sulfat |

### Beispiel 3:

**Versuchsbedingungen:**

| | |
|---|---|
| Chromsulfat: | 75 g/L |
| Ammoniumchlorid: | 100 g/L |
| Ammoniumformiat | 150 g/L |
| Ammoniumbromid | 5 g/L |
| SDS | 3 g/L |
| T: | 55°C |
| pH: | 5,6 |
| Cr: | 20g/L |
| Anode: | Graphit |
| Stromdichte: | 40 A/dm² |
| Zugabe: | Zugabe von 100mg/L einer 10 Gew.-% igen Indium-, Bismut- oder Antimon- Sulfatam Start, sowie 5g/l Borcarbid |

### Beispiel 4:

**Versuchsbedingungen:**

| | |
|---|---|
| Chromsulfat: | 70 g/L |
| Ammoniumchlorid: | 100 g/L |
| Borsäure: | 80 g/L |
| Ammoniumacetat: | 40 g/L |
| Ammoniumbromid | 5 g/L |
| SDS | 3 g/L |
| T: | 33°C |
| pH: | 2,6 |
| Cr: | 19 g/L |
| Anode: | Graphit |
| Stromdichte: | 8-10 A/dm² |
| Anode: | Graphit |
| Zugabe: | Zugabe von 5g/l Borcarbid |

Die in den vorstehend beschriebenen Beispielen erhaltenen Beschichtungen wurden im Hinblick auf den Gehalt an Indium-, Bismut- oder Antimon- (bei Beispielen 1 bis 3), sowie im Hinblick auf das Vorliegen von Rissen (alle Beispiele untersucht). In Beispiel 3, mit einer einzelnen Zugabe von Indium-, Bismut- oder Antimon zum Elektrolyten zu Beginn des Verfahrens konnte eine kontinuierliche Abnahme des Indium-, Bismut- oder Antimon- Gehalts mit wachsender Dicke der Beschichtung bestimmt werden (korrelierend mit der Abnahme des Indium-, Bismut- oder Antimon- Gehalts im Elektrolyten). In Beispiel 1, mit einer mehrfachen Gabe an Indium, Bismut oder Antimon während der Abscheidung wurde ein solcher Gradient beobachtet. In Beispiel 3 konnte darüber hinaus das Additiv Borcarbid erfolgreich in die Beschichtung eingebracht werden, mit einer zufriedenstellenden, regelmäßigen Verteilung dieser Partikel in der Beschichtung. Die Beschichtungen aus den Beispielen 1 und 3 wiesen darüber hinaus keine durchgehenden Risse, die sich über die gesamte Dicke der Beschichtung erstrecken (und damit insbesondere den Korrosionsschutz stark beeinträchtigen würden), auf. Derartige Risse wurden allerdings bei den Beschichtungen beobachtet, die ohne Einsatz von Indium, Bismut oder Antimon hergestellt wurden (Beispiele 2 und 4).

Damit wurde bestätigt, dass der Einsatz von Indium, Bismut oder Antimon überraschend in der Lage ist die beim Einsatz reiner Chrom(III)-Elektrolyte auftretenden Probleme zu überwinden.

### Temperversuche:

Für die Temperversuche wurden die aus den Beispielen 1 und 2 erhaltenen Legierungen verwendet.

Die Wärmebehandlung erfolgte bei 200°C und die Haltezeit betrug vier Stunden. Durch eine Erhöhung der Temperatur auf 400°C ergibt sich eine Härtesteigerung auf ca. 1700 HV.

Die in der nachfolgenden Tabelle gezeigten Ergebnisse bestätigen, dass durch eine Wärmebehandlung die Härte der Beschichtungen erhöht werden kann.

Die Härtemessung erfolgt gemäß Mikrohärtemessung Vickers DIN-ISO 4516, ISO 6507 an Querschliffen.

Mikrohärtemessung mit einer Prüfkraft von 0,1 kPond (0,980 N), Prüfkörper: Diamantpyramide (136° Spitze)

| Probe | HV 0,1 | | | | | Mittelwert | Standardabweichung |
|---|---|---|---|---|---|---|---|
| Bsp. 1 ohne WB | 697 | 746 | 715 | 883 | 703 | 748,8 | 77,4 |
| Bsp. 1 mit WB 200°C/4h | 988 | 1061 | 1028 | 1254 | 981 | 1062,4 | 111,9 |
| Bsp. 2 ohne WB | 937 | 712 | 808 | 698 | 782 | 787,4 | 95,5 |
| Bsp. 2 mit WB 200°C/4h | 1629 | 1359 | 1233 | 1492 | 1521 | 1446,8 | 153,4 |

## Patentansprüche

1. Chrombeschichtung, hergestellt aus Abscheidung aus einem Chrom(III)-Elektrolyten, **dadurch gekennzeichnet, dass** die Beschichtung weiterhin Indium, Bismut oder Antimon enthält.

2. Chrombeschichtung nach Anspruch 1, wobei der Anteil an Indium, Bismut oder Antimon in der Beschichtung 0,1 bis 50 Gew.-%, vorzugsweise 2 bis 20 Gew.-%, insbesondere 3 bis 15 Gew.-% beträgt, bezogen auf das Gesamtgewicht der Beschichtung.

3. Chrombeschichtung nach einem der Ansprüche 1 oder 2, wobei die Beschichtung zusätzlich mindestens ein Additiv gewählt aus Hartstoffen, Schmierstoffen oder einer Mischung aus beiden enthält, bevorzugt Carbide, Oxide, Sulfide, Boride, Nitride oder auf Kohlenstoff basierende Stoffe, besonders bevorzugt B₄C oder Graphit.

4. Substrat, beschichtet mit einer Chrombeschichtung nach einem der vorstehenden Ansprüche.

5. Chrombeschichtung oder beschichtetes Substrat nach einem der Ansprüche 1 bis 4, wobei die Beschichtung erhalten wird durch Abscheidung einer reinen Schicht aus Indium, Bismut oder Antimon aus einem Indium-, Bismut- oder Antimon- Elektrolyten, gefolgt von der Abscheidung einer Chromschicht aus einem Chrom(III)-Elektrolyte.

6. Chrombeschichtung oder beschichtetes Substrat nach einem der Ansprüche 1 bis 4, wobei die Beschichtung erhalten wird durch Abscheidung einer Chrom- Indium-, Bismut- oder Antimon- Legierungsschicht aus einem Elektrolyten, der sowohl Chrom(III) als auch ein Indium-, Bismut- oder Antimon- Salz enthält, gefolgt von der Abscheidung einer Chromschicht aus einem Chrom(III)-Elektrolyten.

7. Chrombeschichtung oder beschichtetes Substrat nach einem der Ansprüche 1 bis 4, wobei die Beschichtung erhalten wird durch Abscheidung einer Schicht einer Chrom-Indium-, Bismut- oder Antimon- Legierung aus einem Elektrolyten der sowohl Chrom(III) als auch ein Indium-, Bismut- oder Antimon- Salz enthält.

8. Beschichtetes Substrat nach einem der Ansprüche 4 bis 7, wobei das Substrat zusätzliche Beschichtungen aufweist, bevorzugt galvanische Grundschichten.

9. Beschichtetes Substrat nach einem der Ansprüche 4 bis 8, wobei die Chrombeschichtung einen Gradienten der Indium-, Bismut- oder Antimon-Konzentration aufweist; oder mehrere Chromschichten mit unterschiedlichen Indium-, Bismut- oder Antimon- gehalten, oder eine Kombination aus einer Indium-, Bismutoder Antimon enthaltenden Chromschicht mit Chromschichten (Chrom(III)) ohne Indium, Bismut oder Antimon.

10. Verfahren zum Beschichten eines Substrats mit einer Chrom-Indium-, Chrom-Bismutoder Chrom-Antimon- Beschichtung, umfassend die Abscheidung der Beschichtung aus einem Elektrolyten der sowohl Chrom(III) als auch ein Indium-, Bismut- oder Antimon- Salz enthält; oder durch Abscheiden einer Schicht aus Indium aus einem Indiumelektrolyten, Bismut aus einem Bismutelektrolyten oder Antimon aus einem Antimonelektrolyten, gefolgt von der Abscheidung einer Chromschicht oder einer Chrom-Indium-, Chrom-Bismut- oder Chrom-Antimon- Schicht aus einem Chrom(III)-Elektrolyten.

11. Verfahren nach Anspruch 10, wobei die Indium-, Bismut- oder Antimon- Konzentration in dem Elektrolyten zur Chromabscheidung konstant gehalten wird.

12. Verfahren nach Anspruch 11, wobei die Indium-, Bismut- oder Antimon- Konzentration in dem Elektrolyten zur Chromabscheidung variiert wird, entweder durch mehrfache Zugabe eines Indium-, Bismut- oder Antimon- Salzes während der Abscheidung oder durch einmalige Gabe des Indium-, Bismut- oder Antimon- Salzes, wodurch die Indium, Bismut- oder Antimon- Konzentration im Elektrolyten im Verlauf der Abscheidung abnimmt.

13. Verfahren zum Beschichten einer Indium-Strike Vorbehandlung, wobei die Indium-Strike Vorbehandlung im Indium-Chrom(III)- Elektrolyten wieder angelöst oder abgelöst wird.

14. Verfahren nach Anspruch 13, gefolgt von einem Verfahren nach einem der Ansprüche 10 bis 12.

15. Verfahren nach Anspruch 14, gefolgt von einer Wärmebehandlung.
